# FASCICULE DE BREVET EUROPEEN

(11) **EP 0 818 274 B1**
(45) Date de publication et mention de la délivrance du brevet: **24.10.2001**
(21) Numéro de dépôt: 97420112.1
(22) Date de dépôt: 09.07.1997
(51) Int. Cl.: B24C 11/00

(54) **Traitement de surfaces en alliage d'aluminium par projection d'une poudre abrasive sous pression**
Oberflächenbehandlung von Aluminiumlegierungen mittels Strahlen mit Schleifpulver
Surface treatment of aluminium alloys by projection of abrasive powder under pressure

(30) Priorité: 11.07.1996 FR 9608901
(43) Date de publication de la demande: 14.01.1998
(73) Titulaire: PEM ABRASIFS-REFRACTAIRES, 92087 Paris La Défense (FR)
(72) Inventeur: Alary, Jean-André, 74190 Chedde (FR)
(74) Mandataire: Mougeot, Jean-Claude

(56) Documents cités:
- EP-A- 0 578 453
- EP-A- 0 595 081
- CH-A- 619 679
- DE-A- 3 609 408
- DE-A- 4 303 339
- FR-A- 2 086 972
- GB-A- 2 137 651
- US-A- 4 035 162
- US-A- 4 405 545

## Description

### Domaine de l'invention

L'invention concerne un procédé de traitement de surfaces en alliage d'aluminium, telles que des tôles, des barres, des tubes, des profilés ou des pièces moulées ou usinées, par projection sous pression d'une poudre abrasive, opération désignée habituellement sous le nom de sablage.

### Etat de la technique

Lorqu'on effectue le sablage d'une surface en alliage d'aluminium, il convient, pour obtenir une action rapide, d'utiliser un abrasif dur dont les grains présentent des arêtes vives; ainsi, le mordant du produit permet un arrachement rapide du métal. Pour que l'effet soit durable, les grains d'abrasifs doivent à la fois être assez tenaces pour ne pas se briser rapidement en particules plus fines, et présenter cependant un phénomène de rupture fragile pour former de nouvelles arêtes vives et coupantes. Le matériau choisi doit donc présenter des caractéristiques mécaniques qui soient un compromis entre dureté et tenacité, lesquelles sont en général antinomiques. Le matériau habituellement utilisé est le corindon blanc électrofondu broyé et tamisé. C'est cet abrasif que recommandent les traités généraux sur l'aluminium tels que « L'Aluminium » par les Ingénieurs du Groupe Pechiney, Editions Eyrolles, Paris, 1964 (tome 2) ou « Aluminum » de Kent Van Horn, American Society of Metals, 1967 (tome 3), ou les ouvrages sur les traitements de surface, comme par exemple « The surface treatment and finishing of aluminium and its alloys » de S. Wernick et R Pinner, édité chez Robert Draper Ltd, 1964. Le document EP-A-057853, qui est considéré comme l'état de la technique le plus proche, décrit un procédé de traitement de surfaces par projections sous pression d'une poudre abrasive à base de zircone. D'autres substances, comme le corindon, pouvant être présentes dans la poudre par trittage. Toutefois, le document recommande que son poids ne dépasse les 30%. Parmi les utilisations mentionnées se trouve le traîtement des surfaces en alliage d'aluminium.

### Objet de l'invention

L'invention a pour objet un procédé de traitement de surfaces en aluminium ou alliage d'aluminium par projection d'une poudre abrasive sous pression, dans lequel on utilise comme poudre abrasive une poudre de corindon-zircone électrofondu contenant de 20% à 45% en poids de zircone.

### Description de l'invention

L'invention repose sur le constat fait par la demanderesse d'une amélioration spectaculaire des résultats obtenus lors du sablage de surfaces en alliage d'aluminium en substituant au corindon blanc le corindon-zircone, en particulier en ce qui concerne le temps de polissage et la durée d'utilisation de la poudre abrasive.

Les alliages corindon-zircone sont obtenus par fusion d'un mélange d'alumine et de zircone et sont connus comme abrasifs, mais leur utilisation comme matériau de sablage n'a jamais été envisagée.

L'opération de sablage se fait dans les mêmes conditions qu'avec l'utilisation d'une poudre de corindon, c'est à dire à l'aide d'air comprimé à une pression comprise entre 0,05 et 0,2 MPa pour les alliages corroyés en faible ou moyenne épaisseur et de 0,15 à 0,3 MPa pour les pièces massives, telles que les pièces de fonderie. La buse de projection est située entre 10 et 50 cm de la surface à traiter et est dirigée à peu près perpendiculairement à cette surface. Le calibre de la poudre abrasive dépend de l'état de surface recherché. Il peut aller de 20 à 60 (selon la désignation FEPA) pour un polissage grossier, de 40 à 80 pour un grain moyen, de 100 à 200 pour un grain fin et au delà de 200 pour un grain très fin. Il est possible, en particulier pour les grains fins où l'opération dégage beaucoup de poussières, de faire un sablage humide.

### Exemples

A partir d'une tôle en alliage d'aluminium 3003 (selon la norme NF-EN 573) d'épaisseur 4 mm, on a préparé une série de disques de diamétre 300 mm.
1) une première série de disques a été sablée au moyen de corindon blanc neuf en grains de calibre 60 selon la désignation de la FEPA (Fédération Européenne des Producteurs d'Abrasifs), sous une pression d'air comprimé de 2 bars (0,2 MPa) à 20 cm du disque à polir.
   L'état de surface désiré a été obtenu après un temps moyen de polissage de 2 mn 50 s. Après cette première utilisation, l'abrasif qui, à l'état neuf, contenait environ 2% de grains de calibre 90, en contenait 7%. Pour réutiliser cet abrasif en vue d'obtenir le même état de surface que précédemment sur un autre disque, il faut alors un temps de polissage de 3 mn 5 s. Après cette seconde opération, le taux de grains de calibre 90 dans l'abrasif atteint 15% et, pour continuer le polissage, avec ce même abrasif, à état de surface constant sur un autre disque, il faut alors 3 mn 25 s.
2) La même opération de polissage sur les mêmes disques bruts que dans l'exemple précédent, a été effectuée avec un abrasif de même calibre 60 en corindon-zircone électrofondu à 25% en poids de zircone. Avec le produit neuf, le temps de polissage est de 1 mn 35 s. Après cette première utilisation, l'abrasif qui, à l'état neuf, contenait 2% de grains de calibre 90, en contient 3,5% A la seconde utilisation, le temps de polissage était de 2 mn et le taux de grains de calibre 90 était de 6%. A la troisième utilisation, l'abrasif permet encore d'obtenir le même état de surface après un temps de polissage de 2 mn 15 s.

On a mesuré les caractéristiques mécaniques des deux types de grains, à savoir:
- la dureté, mesurée par indentation d'un petit diamant sous microscope optique, sur des échantillons enrobés et polis. Il existe une mesure Vickers à partir d'une empreinte pyramidale à base carrée, et une mesure KNOOP à partir d'une empreinte pyramidale à base losange, prenant mieux en compte l'anisotropie.
- la tenacité, c'est à dire la résistance à la fissuration, mesurée par le facteur critique d'intensité de contrainte en déformation plane K_{1c}, exprimé en MPa$\sqrt{\text{m}}$.
- la solidité, qui mesure la tenue des grains sous l'effet d'une contrainte mécanique. Le test de mesure consiste à effectuer un recalibrage des grains au calibre choisi pour la mesure, puis un broyage pendant un temps équivalent à un broyage de 15 mn d'un grain de calibre 16 de même solidité, puis un tamisage pour mesurer le refus.

Les résultats de ces 4 mesures sont donnés au tableau suivant:

| | corindon | corindon-zircone |
|---|---|---|
| dureté KNOOP (kg/mm²) | 2050 | 1610 |
| dureté VICKERS (kg/mm²) | 1940 | 1870 |
| tenacité (MPa√m) | 1,9 | 3,7 |
| solidité (%) | 85 | 93 |

## Revendications

1. Procédé de traitement de surfaces en alliage d'aluminium par projection sous pression d'une poudre abrasive, contenant de la zircone et de l'alumine **caractérisé en ce que** la poudre abrasive est en corindon-zircone électrofondu contenant en poids de 20 à 45% de zircone.

## Patentansprüche

1. Verfahren zur Behandlung von Oberflächen aus Aluminiumlegierung durch Strahlen unter Druck mit einem Zirkonerde und Tonerde enthaltenden Schleifpulver, **dadurch gekennzeichnet, dass** das Schleifpulver aus einem elektrisch geschmolzenen Korund-Zirkonerde-Gemisch besteht, das in Masse 20 bis 45 % Zirkonerde enthält.

## Claims

1. Method for treating surfaces of aluminium alloy by spraying an abrasive powder under pressure, containing zirconia and alumina, **characterised in that** the abrasive powder is in electromolten corundumzirconia containing from 20 to 45% of zirconia by weight.
